# EUROPÄISCHE PATENTSCHRIFT

(11) **EP 2 788 197 B1**
(45) Veröffentlichungstag und Bekanntmachung des Hinweises auf die Patenterteilung: **03.02.2016**
(21) Anmeldenummer: 12797714.8
(22) Anmeldetag: 29.11.2012
(51) Int. Cl.: B42D 25/328, B42D 25/36, B42D 25/378

(54) **SICHERHEITSPAPIER, DARAUS ERHÄLTLICHES WERTDOKUMENT UND VERFAHREN ZUM HERSTELLEN DERSELBEN**
SECURITY PAPER, A DOCUMENT OF VALUE WHICH CAN BE OBTAINED THEREFROM, AND A METHOD FOR PRODUCING SAME
PAPIER DE SÉCURITÉ, DOCUMENT DE VALEUR OBTENU À PARTIR DUDIT PAPIER ET PROCÉDÉ DE FABRICATION DUDIT PAPIER ET DUDIT DOCUMENT

(30) Priorität: 09.12.2011 DE 102011120850
(43) Veröffentlichungstag der Anmeldung: 15.10.2014
(73) Patentinhaber: Giesecke & Devrient GmbH, 81677 München (DE)
(72) Erfinder: SCHIFFMANN, Peter, 81673 München (DE)
(86) Internationale Anmeldenummer: PCT/EP2012/004938
(87) Internationale Veröffentlichungsnummer: WO 2013/083253

(56) Entgegenhaltungen:
- EP-A1- 0 758 587
- WO-A1-2004/072378
- WO-A2-2005/106601
- DE-A1- 10 124 630

## Beschreibung

Die Erfindung betrifft ein Sicherheitspapier zur Herstellung von Wertdokumenten, wie Banknoten, Pässe, Ausweisdokumente oder dergleichen, mit einem flächigen Substrat, das an mindestens einer Oberfläche mit mindestens einem Fälschungssicherungsmittel ausgestattet ist, wobei das Fälschungssicherungsmittel zur Verlängerung der Lebensdauer und der Umlauffähigkeit mit einem Lack versehen ist. Die Erfindung betrifft des Weiteren ein Wertdokument mit einem solchen Sicherheitspapier und Verfahren zum Herstellen des Sicherheitspapiers und des Wertdokuments.

Wertdokumente, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden zur Absicherung oft mit Fälschungssicherungsmitteln versehen, die eine Überprüfung der Echtheit des Wertdokuments gestatten und die zugleich als Schutz vor unerlaubter Reproduktion dienen. Die Fälschungssicherungsmittel können beispielsweise in Form eines in eine Banknote ganz oder teilweise eingebetteten Sicherheitsfadens oder in Form eines auf die Banknote aufgebrachten Sicherheitsstreifens oder eines Patch vorliegen.

EP 0 758 587 A1 offenbart ein Verfahren zum Herstellen eines teiltransparenten Sicherheitselements mit visuell erkennbarem Flächenmuster auf beugungsoptisch wirksamen optischen Markierungen (Hologramm) mit nicht zusammenhängenden Reflexionsschichten und transparenten Haftbrücken, eingebettet in ein Kunststofflaminat. In eine Basisfolie werden mikroskopisch feine Reliefstrukturen abgeformt, wobei eine derart strukturierte Lackschicht der Basisfolie vollflächig mit der Reflexionsschicht überzogen wird, ein Ätzmittel in einem vorbestimmten Druckbild aus Teilflächen drucktechnisch auf der Reflexionsschichten aufgebracht wird, die Reflexionsschichten durch das Ätzmittel in den Teilflächen entfernt und die Oberfläche der Lackschicht freigelegt wird. Zur Bildung des Kunststofflaminats werden die Lackschicht in den Teilflächen und die verbleibenden Flächen der Reflexionsschichten mit wenigstens einer transparenten Schutzschicht überzogen, wobei in den Teilflächen aus der direkten Verbindung der Lackschicht mit der Schutzschicht die transparenten Haftbrücken entstehen.

DE 101 24 630 A1 offenbart ein Wertpapier, das mit Zeichen bedruckt ist und das mindestens ein Sicherheitselement aufweist, und mindestens eine Seite des Wertpapiers eine Schutzlackschicht aufweist, wobei die Schutzlackschicht als Mattlack ausgebildet ist und im Bereich des Sicherheitselements ausgespart ist.

WO 2004/072378 A1 offenbart ein Sicherheitspapier zur Herstellung von Wertdokumenten, das zumindest teilweise mit einer schmutzabweisenden Schutzschicht zur Verlängerung der Lebensdauer und der Umlauffähigkeit versehen ist, wobei die Schutzschicht zumindest zwei Lackschichten umfasst, wobei eine erste untere Lackschicht durch eine auf das Substrat aufgebrachte, physikalisch trocknende Lackschicht gebildet ist, die Kontakt zum darunterliegenden Substrat herstellt und dessen Poren schließt, und wobei eine zweite obere Lackschicht das Substrat vor physikalischen und chemischen Einflüssen schützt.

WO2005/106601 A2 (nächstliegende Stand der Technik) offenbart eine Trägerfolie mit einem Fälschungssicherungsmittel, wobei eine Fläche der Trägerfolie ein optisch variables Sicherheitsmerkmal mit Mikrostrukturen sowie Mikroabbildungselementen zur vergrößerten Abbildung der Mikrostrukturen aufweist (Fig. 21, Seite 26, siehe auch Seite 7), wobei das Fälschungssicherungsmittel zur Verlängerung der Lebensdauer und der Umlauffähigkeit mit einem die Wahrnehmbarkeit des optisch variablen Sicherheitsmerkmals im Wesentlichen nicht beeinflussenden, Schmutz-abweisenden strahlenhärtenden ersten Lack ("protective coating/varnish 138") versehen ist. Die Trägerfolie wird auf ein Sicherheitspapier geklebt (Klebstoff 136, siehe auch Seite 9). Dieses Dokument offenbart nicht, dass der Lack eine das Fälschungssicherungsmittel umgebende Teilfläche des Substrats des Sicherheitspapiers bedeckt, und gibt auch keine Angabe über die genaue Dicke der Lackschicht.

In den letzten Jahren haben sich Fälschungssicherungsmittel, insbesondere Sicherheitsfäden, mit optisch variablen Sicherheitsmerkmalen auf dem Banknotenmarkt etabliert. Optisch variable Sicherheitsmerkmale vermitteln dem Betrachter unter unterschiedlichen Betrachtungswinkeln einen unterschiedlichen Bildeindruck. Die Sicherheitsmerkmale können dabei in Form von beugungsoptisch wirksamen Mikro- oder Nanostrukturen vorliegen, wie etwa im Falle von konventionellen Prägehologrammen oder anderen hologrammähnlichen Beugungsstrukturen (siehe z.B. die Druckschriften EP 0 330 733 A1 oder EP 0 064 067 A1).

Es ist auch bekannt, Linsensysteme als Sicherheitsmerkmale einzusetzen. So ist beispielsweise in der Druckschrift EP 0 238 043 A2 bzw. in der DE 36 09 090 A1 ein Sicherheitsfaden aus einem transparenten Material beschrieben, auf dessen Oberfläche ein Raster aus mehreren parallel laufenden Zylinderlinsen eingeprägt ist. Die Dicke des Sicherheitsfadens ist dabei so gewählt, dass sie in etwa der Fokuslänge der Zylinderlinsen entspricht. Auf der gegenüberliegenden Oberfläche ist ein Druckbild registergenau aufgebracht, wobei das Druckbild unter Berücksichtigung der optischen Eigenschaften der Zylinderlinsen gestaltet ist.

Seit einiger Zeit werden auch sogenannte Moiré-Vergrößerungsanordnungen als Sicherheitsmerkmale eingesetzt. Eine derartige Moire-Vergrößerungsanordnung ist in der Druckschrift WO 2006/087138 A1 bzw. in der DE 10 2005 028 162 A1 offenbart. Das in der WO 2006/087138 A1 offenbarte Fälschungssicherungsmittel weist wenigstens ein erstes und ein zweites Sicherheitsmerkmal auf. Das erste Echtheitsmerkmal umfasst dabei eine erste Anordnung mit einer Vielzahl von fokussierenden Elementen, die in einem ersten Raster vorliegen, sowie eine zweite Anordnung mit einer Vielzahl von mikroskopischen Strukturen, die in einem zweiten Raster vorliegen. Die erste und die zweite Anordnung sind zueinander derart angeordnet, dass die mikroskopischen Strukturen der zweiten Anordnung bei Betrachtung durch die fokussierenden Elemente der ersten Anordnung in Vergrößerung zu sehen sind. Ein solcher Vergrößerungseffekt wird auch als Moiré-Vergrößerung bezeichnet. Kurz gesagt, bezeichnet Moire-Vergrößerung danach ein Phänomen, das bei der Betrachtung eines Rasters aus identischen Bildobjekten durch ein Linsenraster mit annähernd demselben Rastermaß auftritt. Wie bei jedem Paar ähnlicher Raster ergibt sich dabei ein Moire-Muster, wobei in diesem Fall jeder der Moire-Streifen in Gestalt eines vergrößerten und gedrehten Bildes der wiederholten Elemente des Bildrasters erscheint.

Es ist auch bekannt, optisch variable Sicherheitsmerkmale auf Basis von periodischen oder aperiodischen Sägezahngittern einzusetzen (siehe z.B. die WO 2011/066991 A2).

Zur Verlängerung der Lebensdauer und Umlauffähigkeit können Wertpapiere mit einer Schmutz-abweisenden Schutzschicht versehen werden. Beispielsweise wird in der Druckschrift EP 0 256 170 B2 vorgeschlagen, bedruckte Geldscheine mit einer Schutzschicht zu versehen, die zum größeren Teil Celluloseester oder Celluloseether und zu einem geringeren Teil mikronisiertes Wachs enthält und die vollflächig auf die Geldscheine aufgebracht wird. Das mikronisierte Wachs wird dabei durch Kneten oder Mischen mit Öl, einem Farbbindemittel oder einer Mischung daraus dispergiert. Die mit der Schutzschicht frisch bedruckten Bögen können ohne Schwierigkeiten gestapelt werden, ohne dass schwarze Farbe von einem Bogen auf den darunter liegenden Bogen abfärbt.

Optisch variable Fälschungssicherungsmittel, insbesondere Sicherheitselemente mit einer mikrooptischen Darstellungsanordnung mit Mikrostrukturen sowie Mikroabbildungselementen zur vergrößerten Abbildung der Mikrostrukturen, z.B. Mikrolinsen- oder Mikrohohlspiegelarrays, können infolge einer möglichen Beeinträchtigung des optischen Effekts nicht mit einer Schmutz-abweisenden Schutzschicht versehen werden. Das partielle Aufbringen einer Schmutz-abweisenden Schutzschicht auf einen mit einem optisch variablen Fälschungssicherungsmittel ausgestatteten Geldschein dergestalt, dass die Schutzschicht im Bereich des Fälschungssicherungsmittels eine Aussparung aufweist, führt im Umlauf zu störenden Schmutzflecken im Bereich der Aussparung (insbesondere bei einem Fensterfaden).

Davon ausgehend liegt der Erfindung die Aufgabe zugrunde, die Nachteile des Standes der Technik zu vermeiden und insbesondere ein Sicherheitspapier anzugeben, das im Bereich des optisch variablen Fälschungssicherungsmittels eine verbesserte Schmutzabweisung aufweist und zugleich ein attraktives visuelles Erscheinungsbild des Fälschungssicherungsmittels gewährleistet.

Diese Aufgabe wird durch die in den unabhängigen Ansprüchen definierten Merkmalskombinationen gelöst. Weiterbildungen der Erfindung sind Gegenstand der Unteransprüche.

### Zusammenfassung der Erfindung

Ein erster Aspekt der Erfindung betrifft ein Sicherheitspapier gemäß Anspruch 1.

Der erste Lack kann insbesondere einen die Wahrnehmbarkeit des optisch variablen Sicherheitsmerkmals im Wesentlichen nicht beeinflussenden, zusätzlichen Merkmalsstoff, insbesondere Lumineszenzstoff, enthalten. Als Lumineszenzstoff eignen sich z.B. nanoskalige Lumineszenzstoffe. Der Lumineszenzstoff kann z.B. im UV-Bereich detektierbar sein. Insbesondere kann der mit einem Lumineszenzstoff versehene erste Lack zumindest an seinen Rändern zumindest teilweise ein besonderes Design bzw. Muster aufweisen.

Das Fälschungssicherungsmittel kann insbesondere in Form eines Sicherheitsstreifens, eines Sicherheitsfadens (z.B. eines Fensterfadens) oder eines Patch vorliegen.

Der strahlenhärtende erste Lack ist vorzugsweise ein UV-vernetzender Lack, der nach der Vernetzung hochglänzend ist, d.h. nur eine sehr geringe Streuung und damit nur eine sehr geringe Mattierung aufweist. Ein solcher vernetzter UV-Lack kann aus einem UV-vernetzenden Lack erhalten werden, der keine Mattierungsmittel enthält und infolge seiner LackZusammensetzung nach der Trocknung nur eine sehr geringe Streuung und damit nur eine sehr geringe Mattierung aufweist.

Das Substrat kann an seiner außerhalb des Fälschungssicherungsmittels liegenden Oberfläche mit einer wasserbasierenden Primerschicht versehen sein, die den genannten, die Wahrnehmbarkeit des optisch variablen Sicherheitsmerkmals im Wesentlichen nicht beeinflussenden, Schmutzabweisenden strahlenhärtenden ersten Lack im Bereich der das Fälschungssicherungsmittel umgebenden Teilfläche des Substrats gegebenenfalls teilweise überlappt. Die Primerschicht kann gemäß einer Alternative in Beabstandung zum Fälschungssicherungsmittel angeordnet sein (so dass keine überlappende Anordnung bezogen auf den ersten Lack vorliegt). Die Primerschicht kann gemäß einer weiteren Alternative vollflächig vorliegen und das Fälschungssicherungsmittel (z.B. ein Patch oder ein Streifen) oberhalb der Primerschicht angeordnet sein. Die Primerschicht kann gegebenenfalls mit einem eine Deckschicht bildenden UV-vernetzenden Lack versehen sein, der das Substrat vor physikalischen und chemischen Einflüssen schützt.

Alternativ kann das Substrat an seiner außerhalb des Fälschungssicherungsmittels liegenden Oberfläche mit einem Schmutz-abweisenden zweiten Lack versehen sein, der
den genannten, die Wahrnehmbarkeit des optisch variablen Sicherheitsmerkmals im Wesentlichen nicht beeinflussenden, Schmutzabweisenden strahlenhärtenden ersten Lack im Bereich der das Fälschungssicherungsmittel umgebenden Teilfläche des Substrats gegebenenfalls teilweise überlappt, und
entweder (a) auf einem physikalisch trocknenden, wasserbasierenden Dispersionslack beruht, der gegebenenfalls Vernetzungsmittel enthalten kann, und nach dem Trocknen einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist,
oder (b) auf einem UV-vernetzenden Lack beruhen, der nach der Vernetzung einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist.

Es wird bevorzugt, dass der Schmutz-abweisende zweite Lack auf einem physikalisch trocknenden, wasserbasierenden Dispersionslack beruht, der durch Entfernen des Dispersionsmittels aushärtet und eine wässrige Dispersion eines Polyacrylharzes und/oder eines Polyurethanharzes ist.

Ein zweiter Aspekt der Erfindung betrifft ein Wertdokument, wie etwa eine Banknote, ein Pass, ein Ausweisdokument oder dergleichen, mit einem Sicherheitspapier gemäß dem ersten Aspekt der Erfindung, wobei das Substrat an seiner außerhalb des Fälschungssicherungsmittels liegenden Oberfläche, insbesondere im Falle des Vorhandenseins des gegebenenfalls vorhandenen Schmutz-abweisenden zweiten Lacks oder der gegebenenfalls vorhandenen wasserbasierenden Primerschicht an der Oberfläche desselben bzw. derselben, mit Zeichen oder Mustern bedruckt ist.

Es wird bevorzugt, dass das Substrat an seiner außerhalb des Fälschungssicherungsmittels liegenden Oberfläche mit einer wasserbasierenden Primerschicht versehen ist, die den genannten, die Wahrnehmbarkeit des optisch variablen Sicherheitsmerkmals im Wesentlichen nicht beeinflussenden, Schmutz-abweisenden strahlenhärtenden ersten Lack im Bereich der das Fälschungssicherungsmittel umgebenden Teilfläche des Substrats gegebenenfalls teilweise überlappt (oder die Primerschicht ist beabstandet zum ersten Lack angeordnet, oder die Primerschicht liegt vollflächig vor und das Fälschungssicherungsmittel ist auf der Primerschicht angeordnet), wobei die Primerschicht mit Zeichen oder Mustern bedruckt ist und die Primerschicht mit einem eine Deckschicht bildenden UV-vernetzenden dritten Lack versehen ist, der das Substrat vor physikalischen und chemischen Einflüssen schützt. Der UV-vernetzte dritte Lack kann gegebenenfalls auch mit Zeichen oder Mustern bedruckt werden (z.B. kann eine Zifferung aufgedruckt werden).

Ein dritter Aspekt der Erfindung betrifft ein Verfahren gemäß Anspruch 8.

Es wird bevorzugt, dass das Fälschungssicherungsmittel in Form eines Sicherheitsstreifens, eines Sicherheitsfadens oder eines Patch vorliegt.

Es wird bevorzugt, dass der strahlenhärtende erste Lack ein UV-vernetzender Lack ist, der nach der Vernetzung hochglänzend ist.

Das Verfahren umfasst bevorzugt denn zusätzlichen Schritt des Aufbringens einer wasserbasierenden Primerschicht auf die außerhalb des Fälschungssicherungsmittels liegende Oberfläche des Substrats auf solche Weise, dass der genannte, die Wahrnehmbarkeit des optisch variablen Sicherheitsmerkmals im Wesentlichen nicht beeinflussende, Schmutz-abweisende strahlenhärtende erste Lack im Bereich der das Fälschungssicherungsmittel umgebenden Teilfläche des Substrats gegebenenfalls teilweise von der wasserbasierenden Primerschicht überlappt wird. Die Primerschicht kann gemäß einer Alternative in Beabstandung zum Fälschungssicherungsmittel angeordnet werden (so dass keine überlappende Anordnung bezogen auf den ersten Lack vorliegt). Die Primerschicht kann gemäß einer weiteren Alternative in einem ersten Schritt vollflächig aufgebracht werden und das Fälschungssicherungsmittel (z.B. ein Patch oder ein Streifen) in einem zweiten Schritt oberhalb der Primerschicht angeordnet werden.

Das Verfahren kann alternativ, gemäß einer weiteren bevorzugten Ausführungsform, den zusätzlichen Schritt des Aufbringens eines Schmutzabweisenden zweiten Lacks auf die außerhalb des Fälschungssicherungsmittels liegende Oberfläche des Substrats umfassen, auf solche Weise, dass der genannte, die Wahrnehmbarkeit des optisch variablen Sicherheitsmerkmals im Wesentlichen nicht beeinflussende, Schmutz-abweisende strahlenhärtende erste Lack im Bereich der das Fälschungssicherungsmittel umgebenden Teilfläche des Substrats gegebenenfalls teilweise von dem Schmutzabweisenden zweiten Lack überlappt wird, wobei der Schmutz-abweisende zweite Lack
entweder (a) auf einem physikalisch trocknenden, wasserbasierenden Dispersionslack beruht, der gegebenenfalls Vernetzungsmittel enthalten kann, und nach dem Trocknen einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist,
oder (b) auf einem UV-vernetzenden Lack beruht, der nach der Vernetzung einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist.

Es wird bevorzugt, dass der Schmutz-abweisende zweite Lack auf einem physikalisch trocknenden, wasserbasierenden Dispersionslack beruht, der durch Entfernen des Dispersionsmittels aushärtet und eine wässrige Dispersion eines Polyacrylharzes und/oder eines Polyurethanharzes ist.

Ein vierter Aspekt der Erfindung betrifft ein Verfahren zum Herstellen eines Wertdokuments, wie etwa eine Banknote, ein Pass, ein Ausweisdokument oder dergleichen, umfassend
das Bereitstellen eines Sicherheitspapiers gemäß dem ersten Aspekt der Erfindung, und
das Bedrucken der außerhalb des Fälschungssicherungsmittels liegenden Oberfläche des Substrats, insbesondere im Falle des Vorhandenseins des gegebenenfalls vorhandenen Schmutz-abweisenden zweiten Lacks oder der gegebenenfalls vorhandenen wasserbasierenden Primerschicht das Bedrucken der Oberfläche desselben bzw. derselben, mit Zeichen oder Mustern.

Das Verfahren umfasst bevorzugt
das Bereitstellen des Sicherheitspapiers mit der oben beschriebenen wasserbasierenden Primerschicht,
das Bedrucken der Oberfläche der wasserbasierenden Primerschicht mit Zeichen oder Mustern, und
das Versehen der bedruckten Primerschicht in einem weiteren Schritt mit einem eine Deckschicht bildenden UV-vernetzenden dritten Lack, der das Substrat vor physikalischen und chemischen Einflüssen schützt.

### Ausführliche Beschreibung der Erfindung

Der Erfindung liegt die Erkenntnis zugrunde, dass die Verschmutzungsbeständigkeit eines optisch variablen Fälschungssicherungsmittels durch Applikation eines strahlenhärtenden, nach Vernetzung hochglänzenden Lacks in einer geringen Schichtdicke von 0,7 bis 2 µm, bevorzugt 0,7 bis 1,5 µm, wesentlich verbessert werden kann, ohne den optischen Effekt des Fälschungssicherungsmittels, insbesondere den Hell-/Dunkelkontrast, die Bildschärfe und den Vergrößerungs- und Bewegungseffekt, erkennbar zu verschlechtern. Ein solcher Lack kann aus einem UV-vernetzenden Lack erhalten werden, der keine Mattierungsmittel enthält und infolge seiner LackZusammensetzung nach der Trocknung nur eine sehr geringe Streuung und damit nur eine sehr geringe Mattierung aufweist.

Der Begriff Mattierungsmittel bezeichnet gemäß "Römpp-Lexikon Lacke und Druckfarben", Georg Thieme Verlag, 1998, Stoffe, die die Oberfläche einer Beschichtung so beeinflussen, dass deren Glanzgrad sinkt. Mattierungsmittel können anorganischen oder organischen Ursprungs sein. Zur ersteren Klasse gehören z.B. amorphe Präparate auf Kieselsäure- oder SilicatBasis, zur letzteren u.a. Al-, Zn-, Ca- oder Mg-Stearate sowie ähnlich aufgebaute Verbindungen und schließlich Produkte wachsartigen Typs, z.B. mikronisierte Polypropylenwachse. Anorganische Mattierungsmittel weisen üblicherweise eine mittlere Korngröße von 0,5 bis 20 µm auf. Organische Mattierungsmittel haben üblicherweise eine mittlere Korngröße von 0,04 bis 10 µm. In der vorliegenden Beschreibung sind unter dem Begriff "Mattierungsmittel" Stoffe wie etwa amorphe Präparate auf Kieselsäure- oder Silicat-Basis, Al-, Zn-, Ca- oder Mg-Stearate, Produkte wachsartigen Typs oder ähnliche anorganische oder organische Stoffe zu verstehen, die den Glanzgrad des strahlengehärteten ersten Lacks in dem gleichen Ausmaß wie die genannten Stoffe verringern. Die Messung des Glanzgrades, z.B. anhand von Geräten vom Reflektometer-Typ, ist dem Fachmann bekannt (siehe z.B. die Glanzmessung gemäß DIN 67530 bei einem Meßwinkel von 60°).

Der strahlenhärtende "erste" Lack kann insbesondere ein UV-vernetzender Lack sein, wobei es sich um radikalisch oder kationisch vernetzende UV-Lacke handeln kann. Der UV-vernetzende Lack weist bevorzugt mindestens ein monomeres Acrylat (mono-, di-, tri-und/oder tetrameres Acrylat) sowie gegebenenfalls Zusatzstoffe bzw. Verarbeitungshilfsmittel, wie etwa Entschäumer, Dispergierhilfsmittel, UV-Härtungsbeschleuniger, Viskositätsmodifizierungsmittel, Verlaufsmittel und Stabilisatoren, auf. Der strahlenhärtende Lack kann insbesondere aus einem Lack auf der Basis eines Acrylatgemisches bestehen, wobei ein Acrylatgemisch bevorzugt wird, das durch Umsetzung mindestens eines prepolymeren Acrylates mittleren Molekulargewichtes von z.B. 500 bis 2000 mit dem monomeren Acrylat (mono-, di-, triund/oder tetrameres Acrylat) hergestellt wird, wobei der Lack 100 Gew.-Teile des Acrylatlackes (berechnet ohne Zusatzstoff bzw. Verarbeitungshilfsmittel) und 1 bis 10 Gew.-Teile eines UV-Initiators oder UV-Initiatorgemisches enthält oder aus diesen Bestandteilen besteht. Zur UV-Härtung eignen sich z.B. UV-Strahlen in einem Bereich von 200 bis 400 nm.

Der strahlenhärtende "erste" Lack kann insbesondere auf Mischungen von mono- und/oder difunktionalen monomeren Acrylaten, prepolymeren Acrylaten, und tri- und/oder tetrafunktionalen monomeren Acrylaten basieren. Als prepolymere Acrylate können z.B. Polyesteracrylate, Urethanacrylate, Acrylacrylate und/oder Methacrylacrylate, Oligoesteracrylate, Epoxyacrylate, und/oder Mischungen von zwei oder mehreren dieser prepolymeren Acrylate eingesetzt werden.

Ein Beispiel für die Zusammensetzung des strahlenhärtenden ersten Lacks ist nachstehend aufgeführt:

### Zusammensetzung 1:

61,5 Gew.-% Polyesteracrylat-Prepolymer ("Laromer PE 55 F" der Fa. BASF) 10 Gew.-% Trimethylolpropan-Triacrylat ("Laromer TMPTA" der Fa. BASF) 20 Gew.-% Hexandioldiacrylat ("Laromer HDDA" der Fa. BASF) 5 Gew.-% Photoinitiator ("Darocure 1173" der Fa. CIBA) 3 Gew.-% Reaktives Amin-Additiv zur Beschleunigung der UV-Härtung ("Ebecryl P 115")
0,5 Gew.-% Entschäumer ("Coatosil")

Der strahlenhärtende erste Lack kann als Spot-Beschichtung im Flexo-, Offset- oder Hochdruckverfahren appliziert werden. Die Applikation kann in der Papierfabrik oder in der Druckerei erfolgen.

Es wird bevorzugt, die Viskosität des strahlenhärtenden Lacks in einem Bereich von 30 bis 150 sec, insbesondere 30 bis 80 sec, Auslaufzeit gemäß DIN 4 CUP-Becher bei 20°C einzustellen.

Das auf einer Trägerfolie basierende Fälschungssicherungsmittel kann z.B. in Form eines Sicherheitsstreifens, eines Sicherheitsfadens oder in Form eines Etiketts bzw. Patch vorliegen. Das optisch variable Sicherheitsmerkmal, mit dem das Fälschungssicherungsmittel versehen ist, beruht insbesondere auf Linsensystemen (siehe z.B. die Druckschriften EP 0 238 043 A2 und DE 36 09 090 A1) oder auf Mikrohohlspiegelarrays (siehe z.B. die DE 10 2009 035 361 A1).

Das Fälschungssicherungsmittel kann für den Betrachter vollständig oder nur bereichsweise visuell erkennbar sein. Ein Beispiel für ein nur bereichsweise visuell erkennbares Fälschungssicherungsmittel ist ein Fenstersicherheitsfaden (z.B. ein Mikrolinsenfaden), der in Fensterbereichen an der Oberfläche einer Banknote hervortritt, während er in den dazwischen liegenden Stegbereichen im Inneren der Banknote eingebettet ist (siehe z.B. die Fig. 1 der WO 2004/097112 A1).

Aus applikationstechnischen Gründen wird der Schmutz-abweisende strahlenhärtende erste Lack nicht registergenau oberhalb des Fälschungssicherungsmittels appliziert, sondern der Lack überdeckt auch einen Teil des Sicherheitspapier-Substrats, der das Fälschungssicherungsmittel umgibt und sozusagen einen Randbereich für das Fälschungssicherungsmittel bildet (die Formulierung "die das Fälschungssicherungsmittel umgebende Teilfläche", die hierin verwendet wird, steht stellvertretend für den Randbereich). Das Fälschungssicherungsmittel kann rundherum vom ersten Lack umgeben sein, wie z.B. im Falle eines Patch-förmigen Fälschungssicherungsmittels. Im Falle eines Sicherheitsfadens oder -streifens, der von einer Kante der Banknote zur gegenüberliegenden Kante verläuft, wird das Fälschungssicherungsmittel auf zwei Seiten vom ersten Lack umgeben, d.h. das Fälschungssicherungsmittel und zwei längliche, an das Fälschungssicherungsmittel angrenzende Teilflächen des Substrats sind mit dem ersten Lack versehen. Die das Fälschungssicherungsmittel umgebende Teilfläche des Substrats, d.h. der Randbereich, kann insbesondere eine Breite von 0,3 bis 10 mm, bevorzugt 1 bis 5 mm, gemessen vom äußeren Rand des Fälschungssicherungsmittels bis hin zum äußeren Rand der angrenzenden Teilfläche des Substrats, aufweisen.

Im Hinblick auf die Verlängerung der Lebensdauer und der Umlauffähigkeit des Sicherheitspapiers ist es insbesondere vorteilhaft, das Sicherheitspapier-Substrat an seiner außerhalb des Fälschungssicherungsmittels liegenden Oberfläche mit einem konventionellen Schmutz-abweisenden zweiten Lack zu versehen, der den Schmutz-abweisenden strahlenhärtenden ersten Lack im Bereich der das Fälschungssicherungsmittel umgebenden Teilfläche des Substrats teilweise überlappt. Bei fehlender Überlappung besteht die Gefahr von nicht beschichteten Bereichen, die im Umlauf zu sichtbaren Schmutz-Rändern führen. Der zweite Lack kann auf einem physikalisch trocknenden, wasserbasierenden Dispersionslack beruhen, der gegebenenfalls Vernetzungsmittel enthalten kann und nach dem Trocknen einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist (siehe z.B. die Druckschriften WO 00/00697, EP 0 815 321 B1 und EP 1338 430 A1), oder auf einem UV-vernetzenden Lack beruhen, der nach der Vernetzung einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist. Der Lack kann insbesondere Mattierungsmittel enthalten. Das Vorhandensein eines Mattierungsmittels verbessert die Bedruckbarkeit des Substrats. Mit Bezug auf die Lackkomponenten des UV-vernetzenden zweiten Lacks eignen sich z.B. die oben mit Bezug auf den ersten Lack beschriebenen Lackkomponenten.

Zur Bildung des zweiten Lacks werden physikalisch trocknende wässrige Dispersionen auf Basis eines Polyacrylharzes und/oder eines Polyurethanharzes bevorzugt. Der Lack kann insbesondere auf einem Einkomponenten-Polyurethansystem oder Einkomponenten-Polyacrylatsystem mit vorvernetztem Polyurethan bzw. Polyacrylat basieren. Es kann aber auch geblocktes Polyurethan eingesetzt werden, das chemisch an die Polymerketten gebundene Isocyanatgruppen aufweist. Die Isocyanatgruppen können bei erhöhten Temperaturen, die im Allgemeinen beim Sicherheitsdruckverfahren verwendet werden, regeneriert werden. Es können des Weiteren Zweikomponenten-Polyurethansysteme oder -Polyacrylatsysteme herangezogen werden, die durch Verwenden von multifunktionalen Reagentien, wie etwa Melamin-/Formaldehyd-Präkondensate, vernetzbar sind. Allgemein kann das Polyurethan insbesondere vom aliphatischen Polyester-Typ und/oder vom aliphatischen Polyether-Typ sein. Es ist auch möglich, aliphatisches Polycarbonat-Polyurethan einzusetzen. Das Polyacrylat kann allgemein z.B. vom aromatischen Typ sein, wie etwa ein Styrol-/Acryl-Copolymer. Gemische aus einem Polyurethan und einem Polyacrylat können z.B. in einem Gewichtsverhältnis von 90:10 bis 10:90, bevorzugt 75:25 bis 25:75 eingesetzt werden. Die physikalisch trocknenden wässrigen Dispersionen können zusätzliche Inhaltsstoffe, wie etwa Katalysatoren, Co-Lösungsmittel, Dispergierhilfsmittel, Entschäumer, Viskositätsmodifizierungsmittel, Streckmittel (Extender), fluoreszierende und/oder irisierende Zusätze und/oder oberflächenaktive Stoffe enthalten. Eine typische physikalisch trocknende wässrige Dispersion weist z.B. ein Polyurethan vom Typ eines aliphatischen Polyesters oder eines aliphatischen Polyethers mit einem Polyurethangehalt von 2 bis 70 Gew.-%, bevorzugt von 5 bis 30 Gew.-%, auf.

Der zweite Lack kann bevorzugt mittels des Flexodruckverfahrens auf das Sicherheitspapier aufgebracht werden. Dabei wird die Lackschicht zweckmäßig in einer Beschichtungsmenge von 1 bis 8 g/m² aufgebracht. Beispiele für physikalisch trocknende Zusammensetzungen des zweiten Lacks sind nachstehend aufgeführt, wobei zusätzlich Mattierungsmittel enthalten sind (z.B. in einem Anteil von 1 bis 20 Gew.-% bezogen auf die wässrige Dispersion):

### Zusammensetzung 2:

900 ml wässrige Dispersion eines Acrylats ("Neocryl-AC 72" der Fa. Zeneca)
80 ml Wasser
20 ml Vernetzer "CX 100" der Fa. Zeneca

### Zusammensetzung 3:

900 ml wässrige Dispersion eines Acrylats ("Primal I-545" der Fa. Rohm&Haas)
80 ml Wasser
20 ml Zirkoniumcarbonat der Fa. Auer-Remy

### Zusammensetzung 4:

700 ml wässrige Dispersion eines Acrylat-Styrol-Copolymers ("Glascol LS 26" der Fa. CIBA)
200 ml wässrige Dispersion eines Polyurethans ("U 400 N" der Fa. Alberdink Boley)
100 ml Wasser
20 ml Vernetzer "CX 100" der Fa. Zeneca

Nach einer bevorzugten Ausführungsform wird das Sicherheitspapier im Zuge der Herstellung eines Wertdokuments an der außerhalb des Fälschungssicherungsmittels liegenden Oberfläche des Substrats mit Zeichen oder Mustern bedruckt. Alternativ oder zusätzlich kann nach dem Aufbringen des Schmutz-abweisenden zweiten Lacks ein Druckbild auf den zweiten Lack aufgedruckt werden.

Im Hinblick auf die Verlängerung der Lebensdauer und der Umlauffähigkeit des Sicherheitspapiers kann das Sicherheitspapier-Substrat gemäß einer weiteren, alternativen bevorzugten Ausführungsform an seiner außerhalb des Fälschungssicherungsmittels liegenden Oberfläche mit einer wasserbasierenden Primerschicht versehen sein, die den Schmutz-abweisenden strahlenhärtenden ersten Lack im Bereich der das Fälschungssicherungsmittel umgebenden Teilfläche des Substrats gegebenenfalls teilweise überlappt. Die Primerschicht kann gemäß einer Alternative in Beabstandung zum Fälschungssicherungsmittel angeordnet sein (so dass keine überlappende Anordnung bezogen auf den ersten Lack vorliegt). Die Primerschicht kann gemäß einer weiteren Alternative vollflächig vorliegen und das Fälschungssicherungsmittel (z.B. ein Patch oder ein Streifen) oberhalb der Primerschicht angeordnet sein. Die Primerschicht dient als Haftvermittler zwischen dem Substrat und einer bzw. mehrerer oberhalb der Primerschicht angeordneten Schicht/-en. Darüber hinaus hat die Primerschicht eine Barrierewirkung gegenüber Flüssigkeiten. Die wasserbasierende Primerschicht kann in einem weiteren Schritt mit einem eine Deckschicht bildenden UV-vernetzenden Lack (der "dritte" Lack) versehen werden. Im Zuge der Herstellung eines Wertdokuments kann die wasserbasierende Primerschicht und/oder der UV-vernetzte Decklack mit einem Druckmuster in Form von Zeichen und/oder Mustern bedruckt werden.

Geeignete wasserbasierende Primerschichten sind im Stand der Technik bekannt bekannt (siehe z.B. die EP 1 595 029 B1, unter WO 2004/07 23 78 A1 veröffentlicht). Es handelt sich insbesondere um eine physikalisch trocknende Lackschicht, die Kontakt zum darunter liegenden Substrat herstellt und dessen Poren schließt Die Primerschicht kann z.B. durch eine wasserbasierte Dispersionslackschicht gebildet werden. Sie wird zweckmäßig in einer solchen Schichtdicke auf dem Substrat aufgetragen, dass sie eine glatte und zusammenhängende Schicht auf dem Substrat bildet. Vorteilhafterweise ist die Lackschicht elastisch, so dass Rissbildungen in der Lackschicht durch mechanische Bewegungen oder Quellen der Faser, z.B. durch Feuchtigkeitsaufnahme, vermieden werden. Dies hat den Vorteil, dass die banknotentypische Haptik, also die Biegesteifigkeit und der Klang, bei Beanspruchung länger beibehalten wird. Dies wirkt sich insbesondere bei extremer klimatischer und mechanischer Beanspruchung positiv aus. Vorzugsweise umfassen die elastischen Lacke Polyurethansysteme, die dem Lack seine Elastizität verleihen. Es handelt sich z.B. um wasserbasierte Dispersionen aliphatischer Polyester-Polyurethane, aliphatischer Polyether-Polyurethane oder Acryl-Styrol-Polyurethane. Es versteht sich, dass die benötigte Beschichtungsmenge dabei unter anderem von dem verwendeten Lack, dem verwendeten Substratmaterial und dessen Rauigkeit und Porengröße und Porenanzahl abhängt. Es hat sich weiter als vorteilhaft herausgestellt, wenn die Primerschicht in einem Beschichtungsgewicht von 1 bis 8 g/m², bevorzugt von 2 bis 6 g/m² auf dem Substrat vorliegt (Nassgewicht). In jedem Fall müssen die Schichtdicken ausreichen, um die unregelmäßigen Vertiefungen und Poren des flächigen Substrats zu schließen. Die wässrige Primerschicht kann gegebenenfalls Vernetzungsmittel, z.B. Aziridin, enthalten.

Geeignete UV-vernetzende Lackschichten mit hoher physikalischer und chemischer Beständigkeit sind im Stand der Technik bekannt (siehe z.B. die EP 1 595 029 B1). Der Lack kann insbesondere Mattierungsmittel enthalten (z.B. 10 bis 15 Gew.-%). Mit Bezug auf die Lackkomponenten des UV-vernetzenden dritten Lacks eignen sich z.B. die oben mit Bezug auf den ersten Lack beschriebenen Lackkomponenten. Es wird bevorzugt, dass der UV-vernetzende dritte Lack zur Verbesserung der Schmutz abweisenden Eigenschaften Silikone und/oder Wachse aufweist. Neben radikalisch vernetzenden UV-Lacken kommen auch kationisch vernetzende Lacksysteme infrage. Der dritte Lack kann insbesondere in einem Beschichtungsgewicht von 0,5 bis 3 g/m², bevorzugt von 1 bis 2 g/m², auf dem Substrat vorliegen. Dies entspricht mit Bezug auf den bevorzugten Bereich im unvernetzten Zustand einer Menge von etwa 1 bis 2 g/m², weil UV-Systeme so genannte "100%-Systeme" sind (d.h. 100% Festkörperanteil).

Ein Beispiel für einen UV-vernetzenden dritten Lack kann z.B. auf der oben beschriebenen "Zusammensetzung 1" beruhen, wobei Mattierungsmittel in einem Anteil von 10 bis 15 Gew.-% hinzugemischt werden.

Mit Bezug auf das Aufbringen des ersten Lacks und des zweiten Lacks, oder des ersten Lacks und der wasserbasierenden Primerschicht und des dritten Lacks, auf das mit einem Fälschungssicherungsmittel ausgestattete Sicherheitspapier sind vom Standpunkt der Prozessführung aus gesehen drei bevorzugte Varianten denkbar:

### Variante a)

Partielles Aufbringen des ersten Lacks im Bereich des Fälschungssicherungsmittels, gefolgt von einer Spot-Beschichtung des zweiten Lacks in den Bereichen außerhalb des Fälschungssicherungsmittels, so dass der zweite Lack den ersten Lack teilweise überlappt. Diese Vorgänge erfolgen in der Papiermaschine vor dem Querschneider.

### Variante b)

Gemäß Variante a), wobei die genannten Vorgänge außerhalb der Papiermaschine vor dem Querschneider erfolgen.

### Variante c)

Partielles Aufbringen des ersten Lacks im Bereich des Fälschungssicherungsmittels in der Papiermaschine vor dem Querschneider. Aufbringen der wasserbasierenden Primerschicht in den Bereichen außerhalb des Fälschungssicherungsmittels, so dass die Primerschicht den ersten Lack teilweise überlappt. Nach dem Bedrucken des Sicherheitspapiers oberhalb der Primerschicht erfolgt eine finale Spot-Beschichtung mit dem dritten Lack als eine Schmutz-abweisenden Beschichtung, so dass der dritte Lack die wasserbasierende Primerschicht überdeckt.

Mit Bezug auf das Sicherheitspapier-Substrat gibt es keine speziellen Beschränkungen. Banknotenpapiere werden typischerweise aus Fasern von Einjahrespflanzen, insbesondere Baumwollfasern oder Zellstofffasern, hergestellt, aber es können auch Papiere verwendet werden, die zumindest teilweise aus Kunststofffasern bestehen, vorzugsweise aus Polyamidfasern oder Polyesterfasern. Besonders bevorzugt wird ein Baumwollpapier als Sicherheitspapier-Substrat verwendet. Das Flächengewicht des Substrats variiert je nach Anwendungsform. Übliche Flächengewichte liegen im Bereich von 50 g/m² bis 100 g/m², vorzugsweise im Bereich von 60 g/m² bis 90 g/m², besonders bevorzugt bei etwa 70 g/m². Bei mehrlagigen Substraten können die einzelnen Papierlagen aus gleichen oder aus unterschiedlichen Papiersorten bestehen. Beispielsweise kann eine Papierlage ein reines Baumwollpapier sein, während eine weitere Papierlage Kunststofffasern aufweist. Des Weiteren können als das Sicherheitspapier-Substrat auch mehrlagige Papier/Folie-Verbunde herangezogen werden, wie etwa ein Papier/Folie/Papier-Verbund oder ein Folie/Papier/Folie-Verbund.

Auch hinsichtlich der Art der Herstellung des Sicherheitspapier-Substrats gibt es keine speziellen Einschränkungen. Die Herstellung erfolgt bevorzugt mittels einer Rundsiebmaschine.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung eines Sicherheitspapiers mit eingebettetem Fenstersicherheitsfaden und aufgeklebtem, Patchförmigen Sicherheitselement;
- Fig. 2a: den vergrößerten Bereich II in Draufsicht, wobei schematisch die Wobbelzone des Fadens veranschaulicht wird;
- Fig. 2b: den vergrößerten Bereich II in Draufsicht, wobei schematisch die Ausdehnung der ersten Lackschicht veranschaulicht wird; und
- Fig. 2c: den vergrößerten Bereich II in Draufsicht, wobei schematisch die Ausdehnung der zweiten Lackschicht veranschaulicht wird.

Fig. 1 zeigt eine schematische Darstellung eines Sicherheitspapiers 1, das mit einem eingebetteten Fenstersicherheitsfaden 2 und einem aufgeklebten Patch-förmigen Sicherheitselement 3 versehen ist. Das Sicherheitspapier 1 weist darüber hinaus die Denomination "100" in Form eines Wasserzeichens auf. Der Fenstersicherheitsfaden 2 (im vorliegenden Fall ein Mikrolinsenfaden) und das Sicherheitselement 3 (im vorliegenden Fall eine mikrooptische Darstellungsanordnung mit Mikrostrukturen sowie Mikrohohlspiegelarrays zur vergrößerten Abbildung der Mikrostrukturen) vermitteln dem Betrachter jeweils unter unterschiedlichen Betrachtungswinkeln einen unterschiedlichen Bildeindruck. Der gestrichelt dargestellte Fenstersicherheitsfaden 2 tritt an den Fensterbereichen 4 an der Oberfläche des Sicherheitspapiers 1 hervor, während er an den dazwischen liegenden Stegbereichen im Inneren des Sicherheitspapiers 1 eingebettet ist.

Das Patch-förmige Sicherheitselement 3 und der Fenstersicherheitsfaden 2 sind jeweils mit einem die Wahrnehmbarkeit des optisch variablen Effekts im Wesentlichen nicht beeinflussenden, Schmutz-abweisenden strahlenhärtenden ersten Lack versehen. Im vorliegenden Beispiel ist der erste Lack ein auf der oben beschriebenen Zusammensetzung 1 basierender UV-Lack und wird im Flexodruckverfahren oder Offsetdruckverfahren in den Bereichen 5 und II auf das Sicherheitspapier aufgebracht. Der erste Lack ist nicht registergenau oberhalb der Fälschungssicherungsmittel 2 und 3 appliziert, sondern der Lack überdeckt auch angrenzende Teile des Sicherheitspapier-Substrats, die die Fälschungssicherungsmittel 2 und 3 umgeben und sozusagen Randbereiche für die Fälschungssicherungsmittel 2 und 3 bilden. Die Schichtdicke des ersten Lacks beträgt im vorliegenden Beispiel 1,5 µm.

Das Sicherheitspapier 1 ist an seiner außerhalb der Fälschungssicherungsmittel 2 und 3 liegenden Oberfläche vollflächig mit einem Schmutzabweisenden zweiten Lack versehen, der den ersten UV-Lack im Bereich der die Fälschungssicherungsmittel 2 und 3 umgebenden Teilflächen des Substrats teilweise überlappt. Im vorliegenden Beispiel basiert der Schmutz-abweisende zweite Lack auf einem bevorzugt mittels Flexodruck aufgebrachten, physikalisch trocknenden wässrigen Dispersionslack gemäß der oben beschriebenen Zusammensetzung 2.

Die räumliche Anordnung des ersten UV-Lacks und des zweiten physikalisch trocknenden wässrigen Dispersionslacks auf dem Sicherheitspapier 1 und der Begriff des "teilweise Überlappens" werden nachstehend anhand der Figuren 2a bis 2c mit Bezug auf das Fälschungssicherungsmittel 2 näher erläutert.

Fig. 2a zeigt den vergrößerten Ausschnitt II der Fig. 1 in Draufsicht. Der Fenstersicherheitsfaden 2 tritt an den Fensterbereichen 4 an der Oberfläche des Sicherheitspapiers hervor, während er an den dazwischen liegenden Stegbereichen im Inneren des Sicherheitspapiers eingebettet ist. Damit bei gestapelten Wertpapieren an den Stellen des Sicherheitsfadens eine unerwünschte Verdickung (und somit eine schlechte Planlage der Papierbögen) vermieden werden kann, erfolgt das Einbringen des Sicherheitsfadens in das Papier während der Papierherstellung mittels der im Stand der Technik bekannten Wobbel-Technik. Der Begriff "Wobbeln" bezeichnet hierbei eine periodische Schwankung des Sicherheitsfadens beim Einbetten in das Papier von mehreren Millimetern senkrecht zur Fadenrichtung, so dass bestimmte Wobbel-Zonen 6 gebildet werden, innerhalb der der Sicherheitsfaden zum Liegen kommt.

Der Fenstersicherheitsfaden 2 und eine den Fenstersicherheitsfaden 2 umgebende Teilfläche des Substrats sind zur Verlängerung der Lebensdauer und der Umlauffähigkeit mit dem oben beschriebenen, die Wahrnehmbarkeit des optisch variablen Sicherheitsmerkmals im Wesentlichen nicht beeinflussenden, Schmutz-abweisenden strahlenhärtenden ersten Lack 7 versehen (siehe Fig. 2b).

Das Sicherheitspapier 1 weist an seiner außerhalb des Fenstersicherheitsfadens 2 liegenden Oberfläche den oben beschriebenen Schmutz-abweisenden zweiten Lack 8 auf, der den ersten Lack 7 im Bereich der den Fenstersicherheitsfaden 2 umgebenden Teilfläche des Substrats teilweise überlappt. Die Überlappungsbereiche werden mit der Bezugsnummer 9 bezeichnet (siehe Fig. 2c).

## Patentansprüche

1. Sicherheitspapier zur Herstellung von Wertdokumenten, wie Banknoten, Pässe, Ausweisdokumente oder dergleichen, mit einem flächigen Substrat, das an mindestens einer Oberfläche mit mindestens einem Fälschungssicherungsmittel ausgestattet ist, wobei
das Fälschungssicherungsmittel auf einer Trägerfolie mit einander gegenüberliegenden ersten und zweiten Hauptflächen basiert und die für den Betrachter zumindest bereichsweise visuell erkennbare, dem Substrat gegenüberliegende erste Hauptfläche der Trägerfolie ein optisch variables Sicherheitsmerkmal mit Mikrostrukturen sowie Mikroabbildungselementen zur vergrößerten Abbildung der Mikrostrukturen aufweist, und
das Fälschungssicherungsmittel und eine das Fälschungssicherungsmittel umgebende Teilfläche des Substrats zur Verlängerung der Lebensdauer und der Umlauffähigkeit mit einem die Wahrnehmbarkeit des optisch variablen Sicherheitsmerkmals im Wesentlichen nicht beeinflussenden, Schmutz-abweisenden strahlenhärtenden ersten Lack, dessen Schichtdicke in einem Bereich von 0,7 bis 2 µm liegt, versehen sind.

2. Sicherheitspapier nach Anspruch 1, wobei das Fälschungssicherungsmittel in Form eines Sicherheitsstreifens, eines Sicherheitsfadens oder eines Patch vorliegt und/oder der strahlenhärtende erste Lack ein UV-vernetzender Lack ist, der nach der Vernetzung hochglänzend ist.

3. Sicherheitspapier nach einem der Ansprüche 1 oder 2, wobei das Substrat an seiner außerhalb des Fälschungssicherungsmittels liegenden Oberfläche mit einer wasserbasierenden Primerschicht versehen ist, die den genannten, die Wahrnehmbarkeit des optisch variablen Sicherheitsmerkmals im Wesentlichen nicht beeinflussenden, Schmutz-abweisenden strahlenhärtenden ersten Lack im Bereich der das Fälschungssicherungsmittel umgebenden Teilfläche des Substrats gegebenenfalls teilweise überlappt, und die Primerschicht gegebenenfalls mit einem eine Deckschicht bildenden UV-vernetzenden Lack versehen ist, der das Substrat vor physikalischen und chemischen Einflüssen schützt.

4. Sicherheitspapier nach einem der Ansprüche 1 oder 2, wobei das Substrat an seiner außerhalb des Fälschungssicherungsmittels liegenden Oberfläche mit einem Schmutz-abweisenden zweiten Lack versehen ist, der
den genannten, die Wahrnehmbarkeit des optisch variablen Sicherheitsmerkmals im Wesentlichen nicht beeinflussenden, Schmutz-abweisenden strahlenhärtenden ersten Lack im Bereich der das Fälschungssicherungsmittel umgebenden Teilfläche des Substrats gegebenenfalls teilweise überlappt, und
entweder (a) auf einem physikalisch trocknenden, wasserbasierenden Dispersionslack beruht, der gegebenenfalls Vernetzungsmittel enthalten kann, und nach dem Trocknen einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist
oder (b) auf einem UV-vernetzenden Lack beruht, der nach der Vernetzung einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist.

5. Sicherheitspapier nach Anspruch 4, wobei der Schmutz-abweisende zweite Lack auf einem physikalisch trocknenden, wasserbasierenden Dispersionslack beruht, der durch Entfernen des Dispersionsmittels aushärtet und eine wässrige Dispersion eines Polyacrylharzes und/oder eines Polyurethanharzes ist.

6. Wertdokument, wie etwa eine Banknote, ein Pass, ein Ausweisdokument oder dergleichen, mit einem Sicherheitspapier nach einem der Ansprüche 1 bis 5, wobei das Substrat an seiner außerhalb des Fälschungssicherungsmittels liegenden Oberfläche, insbesondere im Falle des Vorhandenseins des gegebenenfalls vorhandenen Schmutz-abweisenden zweiten Lacks oder der gegebenenfalls vorhandenen wasserbasierenden Primerschicht an der Oberfläche desselben bzw. derselben, mit Zeichen oder Mustern bedruckt ist.

7. Wertdokument nach Anspruch 6, wobei das Substrat an seiner außerhalb des Fälschungssicherungsmittels liegenden Oberfläche mit einer wasserbasierenden Primerschicht versehen ist, die den genannten, die Wahrnehmbarkeit des optisch variablen Sicherheitsmerkmals im Wesentlichen nicht beeinflussenden, Schmutzabweisenden strahlenhärtenden ersten Lack im Bereich der das Fälschungssicherungsmittel umgebenden Teilfläche des Substrats gegebenenfalls teilweise überlappt und mit Zeichen oder Mustern bedruckt ist, und die Primerschicht mit einem eine Deckschicht bildenden UV-vernetzenden dritten Lack versehen ist, der das Substrat vor physikalischen und chemischen Einflüssen schützt.

8. Verfahren zum Herstellen eines Sicherheitspapiers, insbesondere für ein Wertdokument, wie eine Banknote, ein Pass, ein Ausweisdokument oder dergleichen, umfassend
Bereitstellen eines flächigen Substrats, das an mindestens einer Oberfläche mit mindestens einem Fälschungssicherungsmittel ausgestattet ist, wobei das Fälschungssicherungsmittel auf einer Trägerfolie mit einander gegenüberliegenden ersten und zweiten Hauptflächen basiert und die für den Betrachter zumindest bereichsweise visuell erkennbare, dem Substrat gegenüberliegende erste Hauptfläche der Trägerfolie ein optisch variables Sicherheitsmerkmal mit Mikrostrukturen sowie Mikroabbildungselementen zur vergrößerten Abbildung der Mikrostrukturen aufweist; und
Aufbringen eines zur Verlängerung der Lebensdauer und der Umlauffähigkeit geeigneten, die Wahrnehmbarkeit des optisch variablen Sicherheitsmerkmals im Wesentlichen nicht beeinflussenden, Schmutz-abweisenden strahlenhärtenden ersten Lacks mit einer Schichtdicke in einem Bereich von 0,7 bis 2 µm auf das Fälschungssicherungsmittel und eine das Fälschungssicherungsmittel umgebende Teilfläche des Substrats.

9. Verfahren nach Anspruch 8, wobei das Fälschungssicherungsmittel in Form eines Sicherheitsstreifens, eines Sicherheitsfadens oder eines Patch vorliegt.

10. Verfahren nach Anspruch 8 oder 9, wobei der strahlenhärtende erste Lack ein UV-vernetzender Lack ist, der nach der Vernetzung hochglänzend ist.

11. Verfahren nach einem der Ansprüche 8 bis 9, umfassend den zusätzlichen Schritt des Aufbringens einer wasserbasierenden Primerschicht auf die außerhalb des Fälschungssicherungsmittels liegende Oberfläche des Substrats auf solche Weise, dass der genannte, die Wahrnehmbarkeit des optisch variablen Sicherheitsmerkmals im Wesentlichen nicht beeinflussende, Schmutz-abweisende strahlenhärtende erste Lack im Bereich der das Fälschungssicherungsmittel umgebenden Teilfläche des Substrats gegebenenfalls teilweise von der wasserbasierenden Primerschicht überlappt wird.

12. Verfahren nach einem der Ansprüche 8 bis 10, umfassend den zusätzlichen Schritt des Aufbringens eines Schmutz-abweisenden zweiten Lacks auf die außerhalb des Fälschungssicherungsmittels liegende Oberfläche des Substrats auf solche Weise, dass der genannte, die Wahrnehmbarkeit des optisch variablen Sicherheitsmerkmals im Wesentlichen nicht beeinflussende, Schmutz-abweisende strahlenhärtende erste Lack im Bereich der das Fälschungssicherungsmittel umgebenden Teilfläche des Substrats gegebenenfalls teilweise von dem Schmutz-abweisenden zweiten Lack überlappt wird, wobei der Schmutz-abweisende zweite Lack
entweder (a) auf einem physikalisch trocknenden, wasserbasierenden Dispersionslack beruht, der gegebenenfalls Vernetzungsmittel enthalten kann, und nach dem Trocknen einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist,
oder (b) auf einem UV-vernetzenden Lack beruht, der nach der Vernetzung einen Matteindruck aufweist, insbesondere einen Glanz von weniger als 20 Glanzeinheiten, bevorzugt weniger als 15 Glanzeinheiten bei 60°, gemessen mittels Glanzmessgeräten nach DIN 67530, aufweist.

13. Verfahren nach Anspruch 12, wobei der Schmutz-abweisende zweite Lack auf einem physikalisch trocknenden, wasserbasierenden Dispersionslack beruht, der durch Entfernen des Dispersionsmittels aushärtet und eine wässrige Dispersion eines Polyacrylharzes und/oder eines Polyurethanharzes ist.

14. Verfahren zum Herstellen eines Wertdokuments, wie etwa eine Banknote, ein Pass, ein Ausweisdokument oder dergleichen, umfassend
Bereitstellen eines Sicherheitspapiers nach einem der Ansprüche 1 bis 5, und
Bedrucken der außerhalb des Fälschungssicherungsmittels liegenden Oberfläche des Substrats, insbesondere im Falle des Vorhandenseins des gegebenenfalls vorhandenen Schmutz-abweisenden zweiten Lacks oder der gegebenenfalls vorhandenen wasserbasierenden Primerschicht das Bedrucken der Oberfläche desselben bzw. derselben, mit Zeichen oder Mustern.

15. Verfahren nach Anspruch 14 mit Rückbezug auf Anspruch 3, umfassend
Bereitstellen eines Sicherheitspapiers nach Anspruch 3,
Bedrucken der Oberfläche der wasserbasierenden Primerschicht mit Zeichen oder Mustern, und
Versehen der bedruckten Primerschicht in einem weiteren Schritt mit einem eine Deckschicht bildenden UV-vernetzenden dritten Lack, der das Substrat vor physikalischen und chemischen Einflüssen schützt.

## Claims

1. A security paper for manufacturing value documents, such as bank notes, passports, identity documents or the like, having a planar substrate which is equipped on at least one surface with at least one anti-forgery means, wherein
the anti-forgery means is based on a carrier foil having mutually opposing first and second principal areas, and the carrier foil's first principal area visually recognizable to the viewer at least in some regions and opposing the substrate has an optically variable security feature having microstructures as well as micro-imaging elements for magnified imaging of the microstructures, and
the anti-forgery means and a partial substrate area surrounding the anti-forgery means are furnished, for extending life and fitness for circulation, with a dirt-repellent radiation-curing first lacquer substantially not influencing the perceptibility of the optically variable security feature, the layer thickness of said lacquer lying in a range of 0.7 to 2 µm.

2. The security paper according to claim 1, wherein the anti-forgery means is present in the form of a security strip, of a security thread or of a patch and/or the radiation-curing first lacquer is a UV-cross-linking lacquer which after cross-linking is high-gloss.

3. The security paper according to either of claims 1 to 2, wherein the substrate is furnished on its surface lying outside the anti-forgery means with a water-based primer layer which optionally partly overlaps the stated dirt-repellent radiation-curing first lacquer substantially not influencing the perceptibility of the optically variable security feature, in the region of the partial substrate area surrounding the anti-forgery means, and the primer layer is optionally furnished with a UV-cross-linking lacquer forming a cover layer, which protects the substrate from physical and chemical influences.

4. The security paper according to either of claims 1 to 2, wherein the substrate is furnished on its surface lying outside the anti-forgery means with a dirt-repellent second lacquer which
optionally partly overlaps the stated dirt-repellent radiation-curing first lacquer substantially not influencing the perceptibility of the optically variable security feature, in the region of the partial substrate area surrounding the anti-forgery means, and
either (a) involves a physically drying, water-based dispersion lacquer which can optionally contain cross-linking agent and after drying has a matt impression, in particular has a gloss of less than 20 gloss units, preferably less than 15 gloss units at 60°, measured by means of gloss meters according to DIN standard 67530,
or (b) involves a UV-cross-linking lacquer which after cross-linking has a matt impression, in particular has a gloss of less than 20 gloss units, preferably less than 15 gloss units at 60°, measured by means of gloss meters according to DIN standard 67530.

5. The security paper according to claim 4, wherein the dirt-repellent second lacquer involves a physically drying, water-based dispersion lacquer which cures through removal of the dispersant and is an aqueous dispersion of a polyacrylic resin and/or of a polyurethane resin.

6. A value document, such as a bank note, a passport, an identity document or the like, having a security paper according to any of claims 1 to 5, wherein the substrate is printed with signs or patterns on its surface lying outside the anti-forgery means, in particular in the case of the presence of the optionally present dirt-repellent second lacquer or of the optionally present water-based primer layer, on the surface of said lacquer or said layer.

7. The value document according to claim 6, wherein the substrate is furnished on its surface lying outside the anti-forgery means with a water-based primer layer which optionally partly overlaps the stated dirt-repellent radiation-curing first lacquer substantially not influencing the perceptibility of the optically variable security feature, in the region of the partial substrate area surrounding the anti-forgery means, and is printed with signs or patterns, and the primer layer is furnished with a UV-cross-linking third lacquer forming a cover layer, which protects the substrate from physical and chemical influences.

8. A method for manufacturing a security paper, in particular for a value document, such as a bank note, a passport, an identity document or the like, comprising
making available a planar substrate which is equipped on at least one surface with at least one anti-forgery means, wherein the anti-forgery means is based on a carrier foil having mutually opposing first and second principal areas, and the carrier foil's first principal area visually recognizable to the viewer at least in some regions and opposing the substrate has an optically variable security feature having microstructures as well as micro-imaging elements for magnified imaging of the microstructures; and
applying a dirt-repellent radiation-curing first lacquer suitable for extending life and fitness for circulation and substantially not influencing the perceptibility of the optically variable security feature, having a layer thickness in a range of 0.7 to 2 µm, to the anti-forgery means and a partial substrate area surrounding the anti-forgery means.

9. The method according to claim 8, wherein the anti-forgery means is present in the form of a security strip, of a security thread or of a patch.

10. The method according to claim 8 or 9, wherein the radiation-curing first lacquer is a UV-cross-linking lacquer which after cross-linking is high-gloss.

11. The method according to either of claims 8 to 9, comprising the additional step of applying a water-based primer layer to the substrate surface lying outside the anti-forgery means in such a manner that the stated dirt-repellent radiation-curing first lacquer substantially not influencing the perceptibility of the optically variable security feature is overlapped optionally partly by the water-based primer layer in the region of the partial substrate area surrounding the anti-forgery means.

12. The method according to any of claims 8 to 10, comprising the additional step of applying a dirt-repellent second lacquer to the substrate surface lying outside the anti-forgery means in such a manner that the stated dirt-repellent radiation-curing first lacquer substantially not influencing the perceptibility of the optically variable security feature is overlapped optionally partly by the dirt-repellent second lacquer in the region of the partial substrate area surrounding the anti-forgery means, wherein the dirt-repellent second lacquer
either (a) involves a physically drying, water-based dispersion lacquer which can optionally contain cross-linking agent, and after drying has a matt impression, in particular has a gloss of less than 20 gloss units, preferably less than 15 gloss units at 60°, measured by means of gloss meters according to DIN standard 67530,
or (b) involves a UV-cross-linking lacquer which after cross-linking has a matt impression, in particular has a gloss of less than 20 gloss units, preferably less than 15 gloss units at 60°, measured by means of gloss meters according to DIN standard 67530.

13. The method according to claim 12, wherein the dirt-repellent second lacquer involves a physically drying, water-based dispersion lacquer which cures through removal of the dispersant and is an aqueous dispersion of a polyacrylic resin and/or of a polyurethane resin.

14. A method for manufacturing a value document, such as a bank note, a passport, an identity document or the like, comprising
making available a security paper according to any of claims 1 to 5, and
printing the substrate surface lying outside the anti-forgery means, in particular in the case of the presence of the optionally present dirt-repellent second lacquer or the optionally present water-based primer layer, printing the surface of said lacquer or said layer, with signs or patterns.

15. The method according to claim 14 with dependency on claim 3, comprising
making available a security paper according to claim 3,
printing the surface of the water-based primer layer with signs or patterns, and
furnishing the printed primer layer, in a further step, with a UV-cross-linking third lacquer forming a cover layer, which protects the substrate from physical and chemical influences.

## Revendications

1. Papier de sécurité destiné à la fabrication de documents de valeur tels que billets de banque, passeports, documents d'identification ou objets similaires, comprenant un substrat étendu équipé, en au moins une surface, d'au moins un moyen de sécurisation contre la contrefaçon, cependant que
le moyen de sécurisation contre la contrefaçon est basé sur une feuille support ayant une première et une deuxième surface principale se faisant face, et que la première surface principale de la feuille support reconnaissable visuellement au moins par endroits pour l'observateur, située en face du substrat, comporte une caractéristique de sécurité optiquement variable à microstructures ainsi que des microéléments formateurs d'image destinés à la représentation agrandie des microstructures, et que
le moyen de sécurisation contre la contrefaçon et une surface partielle du substrat entourant le moyen de sécurisation contre la contrefaçon sont pourvus, pour la prolongation de la durée de vie et de l'aptitude à la circulation, d'un premier vernis, lequel n'influence essentiellement pas la perceptibilité de la caractéristique de sécurité optiquement variable, est résistant aux salissures et durcissable par rayonnement, et a une épaisseur de couche située entre 0,7 et 2 µm.

2. Papier de sécurité selon la revendication 1, le moyen de sécurisation contre la contrefaçon se trouvant sous forme d'un ruban de sécurité, d'un fil de sécurité ou d'un patch et/ou le premier vernis durcissable par rayonnement étant un vernis réticulant aux UV qui est très brillant après la réticulation.

3. Papier de sécurité selon une des revendications 1 ou 2, le substrat étant pourvu, en sa surface située à l'extérieur du moyen de sécurisation contre la contrefaçon, d'une couche d'apprêt à base d'eau qui, dans la zone de la surface partielle du substrat entourant le moyen de sécurisation contre la contrefaçon, chevauche éventuellement partiellement ledit premier vernis qui n'influence essentiellement pas la perceptibilité de la caractéristique de sécurité optiquement variable, est résistant aux salissures et durcissable par rayonnement, et la couche d'apprêt étant pourvue éventuellement d'un vernis qui réticule aux UV, forme une couche de recouvrement et protège le substrat contre des influences physiques et chimiques.

4. Papier de sécurité selon une des revendications 1 ou 2, le substrat étant pourvu, en sa surface située à l'extérieur du moyen de sécurisation contre la contrefaçon, d'un deuxième vernis résistant aux salissures qui
dans la zone de la surface partielle du substrat entourant le moyen de sécurisation contre la contrefaçon, chevauche éventuellement partiellement ledit premier vernis n'influençant essentiellement pas la perceptibilité de la caractéristique de sécurité optiquement variable et étant résistant aux salissures, et
consiste soit (a) en un vernis de dispersion à séchage physique et à base d'eau qui peut éventuellement contenir des agents de réticulation, et présente, après le séchage, un aspect mat, en particulier une brillance inférieure à 20 unités de brillance, de préférence inférieure à 15 unités de brillance à 60°, mesurée au moyen de brillancemètres conformément à DIN 67530,
soit (b) en un vernis réticulant aux UV qui, après la réticulation, présente un aspect mat, en particulier une brillance inférieure à 20 unités de brillance, de préférence inférieure à 15 unités de brillance à 60°, mesurée au moyen de brillancemètres conformément à DIN 67530.

5. Papier de sécurité selon la revendication 4, le deuxième vernis résistant aux salissures consistant en un vernis de dispersion à séchage physique et à base d'eau, lequel est, par élimination de l'agent dispersant, durci, et qui est une dispersion aqueuse d'une résine polyacrylique et/ou d'une résine de polyuréthane.

6. Document de valeur tel qu'un billet de banque, un passeport, un document d'identification ou objet similaire, comprenant un papier de sécurité selon une des revendications de 1 à 5, le substrat étant, en sa surface située à l'extérieur du moyen de sécurisation contre la contrefaçon, en particulier dans le cas de l'existence du deuxième vernis résistant aux salissures éventuellement existant ou de la couche d'apprêt à base d'eau éventuellement existante, imprimé en la surface de ce dernier ou de cette dernière avec des caractères ou des motifs.

7. Document de valeur selon la revendication 6, le substrat étant, en sa surface située à l'extérieur du moyen de sécurisation contre la contrefaçon, pourvu d'une couche d'apprêt à base d'eau qui, dans la zone de la surface partielle du substrat entourant le moyen de sécurisation contre la contrefaçon, chevauche éventuellement partiellement ledit premier vernis résistant aux salissures et durcissable par rayonnement qui n'influençe essentiellement pas la perceptibilité de la caractéristique de sécurité optiquement variable, et étant imprimé avec des caractères ou des motifs, et la couche d'apprêt étant pourvue d'un troisième vernis réticulant aux UV, formant une couche de recouvrement et protégeant le substrat contre des influences physiques et chimiques.

8. Procédé de fabrication d'un papier de sécurité, destiné en particulier à un document de valeur tel qu'un billet de banque, un passeport, un document d'identification ou objet similaire, comprenant
mise à disposition d'un substrat étendu équipé, en au moins une surface, d'au moins un moyen de sécurisation contre la contrefaçon, cependant que le moyen de sécurisation contre la contrefaçon est basé sur une feuille support ayant une première et une deuxième surface principale se faisant face, et que la première surface principale de la feuille support reconnaissable visuellement au moins par endroits pour l'observateur, située en face du substrat, comporte une caractéristique de sécurité optiquement variable à microstructures ainsi que des microéléments formateurs d'image destinés à la représentation agrandie des microstructures, et
application d'un premier vernis approprié à la prolongation de la durée de vie et de l'aptitude à la circulation, n'influençant essentiellement pas la perceptibilité de la caractéristique de sécurité optiquement variable, résistant aux salissures, durcissable par rayonnement et ayant une épaisseur de couche située entre 0,7 et 2 µm sur le moyen de sécurisation contre la contrefaçon et sur une surface partielle du substrat entourant le moyen de sécurisation contre la contrefaçon.

9. Procédé selon la revendication 8, le moyen de sécurisation contre la contrefaçon se trouvant sous forme d'un ruban de sécurité, d'un fil de sécurité ou d'un patch.

10. Procédé selon la revendication 8 ou 9, le premier vernis durcissable par rayonnement étant un vernis réticulant aux UV qui est très brillant après la réticulation.

11. Procédé selon une des revendications de 8 à 9, comprenant l'étape supplémentaire de l'application d'une couche d'apprêt à base d'eau sur la surface du substrat située à l'extérieur du moyen de sécurisation contre la contrefaçon, de telle façon que ledit premier vernis résistant aux salissures et durcissable par rayonnement qui n'influence essentiellement pas la perceptibilité de la caractéristique de sécurité optiquement variable est, dans la zone de la surface partielle du substrat entourant le moyen de sécurisation contre la contrefaçon, éventuellement chevauché partiellement par la couche d'apprêt à base d'eau.

12. Procédé selon une des revendication de 8 à 10, comprenant l'étape supplémentaire de l'application d'un deuxième vernis résistant aux salissures sur la surface du substrat située à l'extérieur du moyen de sécurisation contre la contrefaçon, de telle façon que ledit premier vernis résistant aux salissures et durcissable par rayonnement qui n'influence essentiellement pas la perceptibilité de la caractéristique de sécurité optiquement variable est, dans la zone de la surface partielle du substrat entourant le moyen de sécurisation contre la contrefaçon, éventuellement chevauché partiellement par le deuxième vernis résistant aux salissures, cependant que le deuxième vernis résistant aux salissures
consiste soit (a) en un vernis de dispersion à séchage physique et à base d'eau qui peut éventuellement contenir des agents de réticulation, et présente, après le séchage, un aspect mat, en particulier une brillance inférieure à 20 unités de brillance, de préférence inférieure à 15 unités de brillance à 60°, mesurée au moyen de brillancemètres conformément à DIN 67530,
soit (b) en un vernis réticulant aux UV qui, après la réticulation, présente un aspect mat, en particulier une brillance inférieure à 20 unités de brillance, de préférence inférieure à 15 unités de brillance à 60°, mesurée au moyen de brillancemètres conformément à DIN 67530.

13. Procédé selon la revendication 12, le deuxième vernis résistant aux salissures consistant en un vernis de dispersion à séchage physique et à base d'eau, lequel est durci par élimination de l'agent dispersant et est une dispersion aqueuse d'une résine polyacrylique et/ou d'une résine de polyuréthane.

14. Procédé de fabrication d'un document de valeur tel qu'un billet de banque, un passeport, un document d'identification ou objet similaire, comprenant
mise à disposition d'un papier de sécurité selon une des revendications de 1 à 5, et
impression de la surface du substrat située à l'extérieur du moyen de sécurisation contre la contrefaçon, en particulier dans le cas de l'existence du deuxième vernis résistant aux salissures éventuellement existant ou de la couche d'apprêt à base d'eau éventuellement existante, l'impression de la surface de ce dernier ou de cette dernière avec des caractères ou des motifs.

15. Procédé selon la revendication 14 avec renvoi à la revendication 3, comprenant
mise à disposition d'un papier de sécurité selon la revendication 3,
impression de la surface de la couche d'apprêt à base d'eau avec des caractères ou des motifs, et
opération consistant à pourvoir la couche d'apprêt imprimée, à une étape supplémentaire, d'un troisième vernis réticulant aux UV, formant une couche de recouvrement et protégeant le substrat contre des influences physiques et chimiques.
